# EUROPÄISCHE PATENTSCHRIFT

(11) **EP 0 385 970 B1**
(45) Veröffentlichungstag und Bekanntmachung des Hinweises auf die Patenterteilung: **02.11.1994**
(21) Anmeldenummer: 90890053.3
(22) Anmeldetag: 01.03.1990
(51) Int. Cl.: B21D 22/20

(54) **Verfahren zur mechanischen Oberflächenbehandlung blanker Bleche**
Method of mechanical surface treating of metal sheets
Procédé de traitement superficiel mécanique de tôles nues

(30) Priorität: 01.03.1989 AT 459/89
(43) Veröffentlichungstag der Anmeldung: 05.09.1990
(73) Patentinhaber: Austria Metall Aktiengesellschaft, A-5282 Braunau am Inn (AT)
(72) Erfinder: Haiml, Gottfried, Dipl.-Ing., A-5280 Braunau/Inn (AT); Langgartner, Johann, A-5280 Braunau/Inn (AT)
(74) Vertreter: WILHELMS, KILIAN & PARTNER Patentanwälte

(56) Entgegenhaltungen:
- DE-A- 2 629 520
- US-A- 2 858 603
- US-A- 3 425 379

## Beschreibung

Die Erfindung betrifft ein Verfahren zur Oberflächenstrukturierung eines blanken Bleches
Bei üblichen mechanischen Oberflächenbehandlungen wird das Blech entweder durch Schleifen, Polieren oder durch Einprägen einer strukturierten Fläche ausgebildet. Bei allen Prägeverfahren liegt die negative Struktur auf einem Prägekörper vor, der eine Platte oder eine Walze oder ein Band sein kann.

Diese Prägekörper werden eigens für jede Struktur hergestellt. Sie sind teuer und verschleißen. Falls große Mengen von Blech verarbeitet werden sollen, ist der apparative Aufwand, um ein exaktes Positionieren des Prägekörpers zu ermöglichen, hoch. Weiters muß sichergestellt werden, daß kein Schmutz oder keine Späne zwischen den Prägekörper und das Blech gelangen. Daher ist es nötig, in gewissen Intervallen den Prägekörper zu reinigen. Um die behandelte Oberfläche von Staub und Beschädigungen zu schützen, muß das Blech nach dem Vorgang verpackt oder die behandelte Oberfläche mit einer Folie überzogen werden.

Erfindungsgemäß wird auf wenigstens eine Oberfläche des Bleches eine Haftfolie aufgelegt und mit einer Walze gegen die Oberfläche des Bleches gedrückt, dadurch mit dem Blech verformt und wird der Abdruck der verformten Folie in die Blechoberfläche eingedrückt, wobei die gewünschte Oberflächenstruktur des Bleches dadurch erzielt wird, daß das Verhältnis der Umfangsgeschwindigkeit der Walze zur Vorschubgeschwindikeit des Bleches und der Walzenandruck entsprechend gewählt werden.

So kann die Verformung der Folie beim Anwalzen verändert und die Beschaffenheit der Oberfläche gesteuert werden.

Die verwendete Folie wird nur einmal eingesetzt. Es ist daher jeder Verschleiß an der Folie unerheblich. Die Folie und der konstruktive Aufbau der Anlage ist vergleichsweise niedrig.

Es ist dabei denkbar, die Folie zuerst auf das Blech aufzulegen und daraufhin anzuwalzen oder auch die Folie zwischen dem Blech und der Walze auf das Blech aufzubringen und gleichzeitig anzuwalzen. Soll die Folie als Transportschutz auf der behandelten Oberfläche bleiben, ist die Folie auf der dem Blech zugewandten Seite mit Klebemittel beschichtet. Falls die Folie lediglich zu Lagerzwecken einen Schutz ermöglichen soll, ist es nicht nötig, eine Folie mit Klebeschicht zu verwenden, da während des Walzvorganges die Oberflächen des Bleches und der Folie so aneinandergedrückt werden, daß sie gleichsam zueinander verzahnen und dadurch gut aneinander haften. Somit ist auch in diesem Anwendungsfall ein guter Schutz der Oberfläche gegeben. In weiterer Ausgestaltung kann das Verfahren auch so durchgeführt werden, daß die Haftfolie auf der zum Blech weisenden Seite eine Oberflächenstruktur aufweist. Auf diese Weise kann eine zusätzliche Oberflächenstrukturierung erfolgen.

Es ist ein besonderer Vorzug unserer Verfahren, daß keine besonders polierte Strukturwalze eingesetzt werden muß, sondern mit normal glänzenden Walzen gearbeitet werden kann.

Weiters kann mit dieser Methode auch eine beträchtliche Blechdickenreduktion erreicht und ein sonst notwendiger Walzstich eingespart werden.

Es ist besonders vorteilhaft für dieses Verfahren, daß das Blech aus Reinaluminium oder einer weichen Aluminiumlegierung besteht. Bei einem solchen Blech ist die Oberfläche gut formbar und werden für die Strukturierung geringe Kräfte benötigt.

Durch unser Verfahren können Bleche mit sehr diffuser Lichtstreuung erzeugt werden, die sich besonders als optische Reflektoren eignen.

Es können auch Bleche für Umformzwecke hergestellt werden, die einen besonders guten Schmiermittel-Mitnahme-Effekt aufweisen und durch den Anbau von Schmierpolstern besonders gut tiefziehbar sind.

## Patentansprüche

1. Verfahren zur Oberflächenstrukturierung eines blanken Bleches, wobei auf wenigstens eine Oberfläche des Bleches eine Haftfolie aufgelegt und mit einer Walze gegen die Oberfläche des Bleches gedrückt, dadurch mit dem Blech verformt und der Abdruck der verformten Folie in die Blechoberfläche eingedrückt wird, wobei die gewünschte Oberflächenstruktur des Bleches dadurch erzielt wird, daß das Verhältnis der Umfangsgeschwindigkeit der Walze zur Vorschubgeschwindigkeit des Bleches und der Walzenandruck entsprechend gewählt werden.

2. Verfahren nach Anspruch 1 dadurch gekennzeichnet, daß die Haftfolie auf der zum Blech weisenden Seite eine Oberflächenstruktur aufweist.

3. Verfahren nach Anspruch 1 oder 2 dadurch gekennzeichnet, daß das Blech aus Reinaluminium oder einer weichen Aluminiumlegierung besteht.

## Claims

1. A process for structuring the surfaces of a bright sheet metal wherein an adhesive sheeting is placed on at least one of the surfaces of the metal and is pressed by means of a roller against the surface of the sheet metal, the sheeting is in this way shaped with the sheet metal and the impression of the shaped sheeting is impressed on the surface of the sheet metal, wherein the desired surface structuring of the sheet metal is achieved by the fact that the ratio of the peripheral speed of the roller to the forward feed rate of the sheet metal and the contact pressure of the roller can be selected accordingly.

2. A process according to claim 1 characterised in that the adhesive sheeting comprises a surface structuring on the side facing the sheet metal.

3. A process according to claim 1 or 2 characterised in that the sheet metal is made from pure aluminium or a soft aluminum alloy.

## Revendications

1. Procédé pour le traitement mécanique de surface de tôles brillantes, caractérisé en ce qu'une feuille adhésive est posée sur au moins une surface de la tôle et est pressée par un cylindre contre la surface de la tôle, étant ainsi déformée avec la tôle, de sorte que l'empreinte de la feuille déformée est imprimée dans la surface de la tôle, ce qui permet d'obtenir ainsi la structure de surface souhaitée pour la tôle, et en ce que le rapport de la vitesse circonférentielle du cylindre a la vitesse d'avance de la tôle, et la pression d'application du cylindre sont choisis de manière correspondante.

2. Procédé selon la revendication 1, caractérisé en ce que la feuille utilisée présente une structure de surface sur le côté tourné vers la tôle.

3. Procédé selon l'une des revendications 1 et 2, caractérisé en ce que la tôle utilisée est constituée d'aluminium pur doux ou d'alliage doux d'aluminium.
